# EUROPÄISCHE PATENTSCHRIFT

(11) **EP 1 716 577 B1**
(45) Veröffentlichungstag und Bekanntmachung des Hinweises auf die Patenterteilung: **01.08.2012**
(21) Anmeldenummer: 05707315.7
(22) Anmeldetag: 10.02.2005
(51) Int. Cl.: C08G 61/12, H01B 1/12, H01L 51/30

(54) **POLYMERSYSTEM MIT DEFINIERT EINSTELLBARER LADUNGSTR GERBEWEG LICHKEIT**
POLYMER SYSTEM WITH A CHARGE CARRIER MOBILITY THAT CAN BE ADJUSTED IN A DEFINED MANNER
SYSTEME POLYMERE A MOBILITE DES PORTEURS DE CHARGE REGLABLE DE MANIERE DEFINIE

(30) Priorität: 16.02.2004 DE 102004007399
(43) Veröffentlichungstag der Anmeldung: 02.11.2006
(73) Patentinhaber: Fraunhofer-Gesellschaft zur Förderung der angewandten Forschung e.V., 80686 München (DE)
(72) Erfinder: JANIETZ, Silvia, 14532 Stahndorf (DE); KRÜGER, Hartmut, 14469 Potsdam (DE); WEDEL, Armin, 14513 Teltow (DE); SAINOVA, Dessislava, 14467 Potsdam (DE)
(74) Vertreter: Pfenning, Meinig & Partner GbR
(86) Internationale Anmeldenummer: PCT/EP2005/001353
(87) Internationale Veröffentlichungsnummer: WO 2005/078742

(56) Entgegenhaltungen:
- EP-A2- 0 409 124
- US-A- 5 151 224
- US-B1- 6 383 415

## Beschreibung

Die vorliegende Erfindung betrifft ein Polymersystem mit definiert einstellbarer Ladungsträgerbeweglichkeit aus Poly(3-alkylthiophen) mit einer Ladungsträgerbeweglichkeit im Bereich von 10⁻⁸ bis 1 cm²/Vs und im Poly(3-alkylthiophen) kovalent gebundenem organischen Dotiermolekül als Akzeptor und/oder Donator. Verwendung finden derartige Polymersysteme in elektronischen Bauelementen, insbesondere organischen Feldeffekttransistoren, polymeren Diodenstrukturen, organischen Leuchtdioden und photovoltaischen Zellen auf Basis von halbleitenden Polymeren.

Für die Anwendung von organischen Materialien in elektronischen Bauelementen sind in der Regel hochreine, definierte Materialien, die frei von ionischen Verunreinigungen sein müssen, notwendig. Ionische Verunreinigungen, die aus der Synthese der Materialien oder Reinigungsprozessen stammen können, führen zu einer unkontrollierten Störstellenleitung ähnlich einer nicht beabsichtigten Dotierung im anorganischen Halbleiter. Die elektronischen Eigenschaften der Bauelemente werden dann nicht nur von den intrinsischen Materialparametern sondern auch von den Verunreinigungen bestimmt. Diese Verunreinigungen besitzen keine definierten Ladungstransportzustände. Deshalb sind reproduzierbare Ergebnisse nur mit hochreinen Materialien zu erzielen. Um die Beweglichkeit der Ladungsträger, d.h. Elektronen, Löcher, in den elektronischen Bauelementen trotzdem zu erhöhen, ist es notwendig, die Materialien gezielt mit Störstellen zu beeinflussen, d.h. zu dotieren.

Poly(3-alkylthiophene) (P3HT) zählen zu einer Klasse von Polymeren mit Ladungsträgerbeweglichkeiten bis zu 10⁻² cm²/Vs, die in organischen Feldeffekttransistoren eingesetzt werden, vgl. Z. Bao, A. Dodabalapur, A.J. Lovinger, Appl. Phys. Lett., Vol. 69 (26) Dezember 1996, S. 4108-4110 und H. Sirringhaus, P.J. Brown, M.M. Nielsen, K. Bechgaard, B.M.W. Langeveld-Voss, A.J.H. Spiering, R.A.J. Jansson, E.W. Meijer, P. Herwig, D.M. de Leeuw, Nature, Vol. 401, Oktober 1999, S. 685-688. Die bisher kommerziell verfügbaren und dem Stand der Technik entsprechenden P3HTs weisen bisher deutliche Verunreinigungen durch Metall- und Halogenidionen auf, deren Gehalt sich von Charge zu Charge deutlich unterscheiden kann. Für die Anwendung in elektronischen Bauelementen ist das ein entscheidender Nachteil, weil die Verunreinigungen, auch im ppm-Bereich zu sehr unterschiedlichen Materialeigenschaften führen und zusätzlich die Lebensdauer der Bauelemente nachteilig beeinflussen können. Die Aufreinigung führt, wie in der DE 103 24 554 ausgeführt, zu reproduzierbaren Ergebnissen. Bei unseren Untersuchungen wurde festgestellt, dass im Vergleich zum nicht aufgereinigten P3HT die Ladungsträgerbeweglichkeiten um ca. eine Größenordnung absinken. Um diese Verringerung wieder auszugleichen, wird vorgeschlagen, eine gezielte Dotierung vorzunehmen. Die Dotierung kann sowohl durch die einfache Einmischung als auch durch den Einbau von Dotiermolekülen in eine polymere Kette erreicht werden. Die Dotierung durch Einmischung kann dadurch realisiert werden, dass als Dotiermittel starke organische Elektronenakzeptoren (wie z.B. 2,3-Dichlor-5,6-dicyanbenzochinon, 7,7,8,8-Tetracyanochinodimethan oder auch 7,7,8-Tetracyan-2,3,5,6-tetrafluorchinodimethan) p-halbleitenden Materialien definiert zugesetzt werden, vgl. S. Badriya, B. Eccleston, I. Liversedge, M. Raja, N. Sedghi, 54th ISE, San Pedro, Brasilien 2003, Abstract 127. Berichtet wurde, dass durch eine Einmischung von zirka 0,5 bis 10 Gewichtsprozent eines organischen Akzeptors eine um ein bis zwei Größenanordnungen höhere Löcherbeweglichkeit erreicht wird. Das Problem solcher Mischungen oder Blends besteht darin, dass durch Diffusionsprozesse der organischen Moleküle in der Polymermatrix die Lebensdauer des realisierten Bauteils beeinträchtigt wird.

Aus der US 6,383,415 sind quervernetzte elektrisch leitende Polymere, wie z.B. Polyaniline, beschrieben, wobei die Dotierungsmittel und die Substituenten quervernetzbare Funktionalitäten beinhalten, die die Herstellung eines quervernetzten leitenden Polymernetzwerkes erlauben.

Aus der US 5,151,224 sind ebenso leitende Polymere bekannt, die Poly(dithiophen) beinhalten, die mit einem organometallischen Dotierungsmittel, wie z.B. einem Metall-Phthalocyanin versehen sind.

Ebenso geht aus der EP 0 409 124 die Herstellung von halbleitenden Polymersystemen hervor, wobei als stationäres Dotierungsmittel ein Oligomer verwendet wird.

Ausgehend hiervon war es daher Aufgabe der vorliegenden Erfindung, Poly(3-alkylthiophene) derart zu modifizieren, um Diffusionsprozesse zu unterbinden und gleichzeitig eine Erhöhung der Ladungsträgerbeweglichkeiten zu erreichen.

Diese Aufgabe wird durch das Polymersystem mit den Merkmalen des Anspruchs 1 und ein das erfindungsgemäße Polymersystem enthaltendes elektronisches Bauelement gelöst. Die weiteren abhängigen Ansprüche zeigen vorteilhafte Weiterbildungen auf. In Anspruch 9 wird die Verwendung der erfindungsgemäßen Polymersysteme beschrieben.

Erfindungsgemäß wird ein Polymersystem mit definiert einstellbarer Ladungsträgerbeweglichkeit aus Poly(3-alkylthiophen) mit einer Ladungsträgerbeweglichkeit im Bereich von 10⁻⁸ bis 1 cm²/Vs und im Poly(3-alkylthiophen) kovalent gebundenem organischen Dotiermolekül als Akzeptor mit einem Reduktionspeakpotential von 0,2 bis -1,0 V vs. SCE, d. i. eine gesättigte Kalomelelektrode, und/oder Donator mit einem Oxidationspeakpotential von 0,2 bis 1,0 V vs. SCE bereitgestellt. Die genannten Potentiale werden dabei cyclovoltammetrisch bzw. polarographisch bestimmt.

Hinsichtlich des Messverfahrens wird auf F. Beck., Elektroorganische Chemie, VCH Wiley, 1974, S. 64 ff. Bezug genommen.

Durch die erfindungsgemäße Einführung von Molekülen mit definierten elektronischen Eigenschaften, d.h. Akzeptoren und Donatoren, können die Ladungsträgerbeweglichkeiten nun gezielt eingestellt werden.

Das Dotiermolekül ist vorzugsweise ein Akzeptor, der aus der Gruppe der dihalogen-substituierten Chinone, Tetrafluorbenzole und Tetracyanodimethane ausgewählt ist. Besonders bevorzugt sind dabei Dotiermoleküle, die aus der Gruppe der Verbindungen mit den allgemeinen Formeln I bis VII mit Hal=Cl und/oder Br ausgewählt sind.

Besonders geeignet sind als Akzeptormoleküle dihalogen-substituierte Moleküle, die sich unter Ausnutzung von metallkatalysierten Polymerisationsverfahren, z.B. gemäß McCullogh, Yamamoto oder Suzuki, in die halbleitenden Polymere einbauen lassen.

In einer weiteren vorteilhaften Ausführungsform ist das Dotiermolekül ein dihalogen-substituierter Donator. Donormoleküle müssen in der Lage sein, Elektronen an das halbleitende Material zu übergeben. Dadurch entstehen im Halbleiter zusätzliche Elektronen als freie Ladungsträger.

Als Donator sind vor allem dihalogen-substituierte Donormoleküle bevorzugt. Besonders bevorzugt ist das Dotiermolekül eine Verbindung der allgemeinen Formel mit R = unabhängig voneinander, H, verzweigter oder geradkettiger Alkyl- oder Alkoxyrest und Hal = Cl und/oder Br.

Vorzugsweise ist das mindestens eine Dotiermolekül in einer Konzentration von 0,4 bis 20 Gew.-%, besonders bevorzugt von 1 bis zu 10 Gew.-%, bezogen auf das Gesamtsystem, enthalten.

Vorzugsweise besteht das erfindungsgemäße Polymersystem aus Poly(3-alkylthiophen) mit einer Ladungsträgerbeweglichkeit von größer 10⁻⁵ cm²/Vs.

Erfindungsgemäß wird ebenso ein elektronisches Bauelement bereitgestellt, das ein erfindungsgemäßes Polymersystem nach einem der Ansprüche 1 bis 7 enthält.

Verwendung finden derartige Polymersysteme in elektronischen Bauelementen, insbesondere organischen Feldeffekttransistoren, polymeren Diodenstrukturen, organischen Leuchtdioden und photovoltaischen Zellen auf Basis von halbleitenden Polymeren.

Anhand der nachfolgenden Figuren und Beispiele soll der anmeldungsgemäße Gegenstand näher erläutert werden, ohne diesen auf die hierin beschriebenen speziellen Ausführungsvarianten einschränken zu wollen.
- Figur 1: zeigt ein ¹³C-NMR-Spektrum eines Poly(3-Hexylthiophens) mit eingebauten 4,3 mol-% des 9-Dicyanomethanfluorens.
- Figur 2: zeigt einen Vergleich der Ausgangskennlinien von Transistoren mit undotiertem bzw. dotiertem Poly(3-Hexylthiophen).
- Figur 3: zeigt Transferkennlinien der Transistoren von undotiertem bzw. dotiertem Poly(3-Hexylthiophen).
- Figur 4: zeigt die Ergebnisse von Schwellspannungsuntersuchungen von undotiertem bzw. dotiertem Poly(3-Hexylthiophen).

### Beispiel 1

### Synthese des Dotiermoleküls

Der Einbau der Dotiermoleküle in das halbleitende Polymer erfordert zunächst die Bereitstellung eines entsprechenden bi-funktionalisierten Dotiermoleküls. Durch eine Knoevennagel-Kondensation wurde das 2,7-Dibrom-9-fluorenon mit Malondinitril zu dem organischen Akzeptormolekül 2,7-Dibrom-9-dicyanomethanfluoren umgesetzt.

2 g (5,92 mmol) 2,7-Dibrom-9-fluorenon werden in 40 ml Benzol gelöst. Dazu werden 0,4 ml Piperidin und 1 ml Eisessig gegeben. Alles zusammen wird 5 min gerührt und anschließend werden 0,42 g (6,36 mmol) Malondinitril dazugegeben. Die gesamte Reaktionslösung wird 3,5 h in Gegenwart eines Wasserabscheiders auf Rückflug erhitzt. Der ausgefallene Feststoff wird abgesaugt zweimal mit Benzol gewaschen und aus Chloroform umkristallisiert.
Ausbeute: 2,2 g (96 %) 2,7-Dibrom-9-dicyanomethanfluoren

| EA: | theor. | prakt. |
|---|---|---|
| C | 49,78% | 50,26% |
| H | 1,57% | 1,59% |
| N | 7,25% | 6,9% |
| Br | 41, 45% | 41,1% |

### Beispiel 2

### Einbau eines funktionalisierten Dotiermoleküls in das halbleitende Polymer

Die Herstellung von regioregularen P3HTs ohne Dotiermoleküle mittels Grignard Metathese ist bereits aus der EP 1 028 136 A2 und der US 6,166,172 bekannt. Grignard Metathese mit Akzeptoreinbau in die polymere Hauptkette.

Durch Zusatz verschiedener Konzentrationen des 2,7-Dibrom-9-dicyanomethanfluoren während der Polymerisation des 2,5 Dibrom-3-hexylthiophens mittels Grignard Metathese wurden regioregulare Poly(3-hexylthiophene) mit unterschiedlichen Gehalten an dem Akzeptormolekül des 9-Dicyanomethanfluorens in der polymeren Hauptkette erhalten.

Tabelle 1 zeigt Poly(3-hexylthiophene) mit unterschiedlichen Gehalten an fest eingebundenen Akzeptormolekülen (Akzeptor: 2,7-Dibrom-9-dicyanomethan-fluoren).

**Tabelle 1**

| **Versuch** | **Variation der Reakt.bedingungen** | **GPC (gegen Polystyren) g/mol** | **Analytik** |
|---|---|---|---|
| **1** | Zugabe 4,8 mol% des Akzeptors | M_{w}: 30300 | 0,4 mol% Akzeptor eingebaut (¹³C-NMR) |
| | | PS: 1, 79 | |
| | | Mₙ: 17000 | |
| **2** | Zugabe 7,1 mol% des Akzeptors | M_{w}: 12200 | 1,8 mol% Akzeptor eingebaut (¹³C-NMR) |
| | | PS: 1,51 | |
| | | Mₙ : 7900 | |
| **3** | Zugabe 9,1 mol% des Akzeptors | M_{w}: 4800 | 4,3 mol% Akzeptor eingebaut (¹³C-NMR) |
| | | PS: 1,2 | |
| | | Mₙ: 3900 | |
| **4** | Zugabe 16,7 mol% des Akzeptors | M_{w}: 2100 | 15 mol% Akzeptor eingebaut (¹³C-NMR) |
| | | PS: 1,75 | |
| | | Mₙ: 1200 | |

Die Polymere wurden folgendermaßen hergestellt:

2,5 g (0,00765 mol) des 2,5-Dibrom-3-hexylthiophens werden in 45 ml trockenem THF vorgelegt und 8 ml (0,0080 mol) einer 0,1 molaren Methylmagnesiumbromidlösung in Dibutylether zugetropft. Diese Lösung wird eine Stunde Rückfluss erhitzt. Anschließend werden in diese Reaktionslösung unter Rühren das 2,7-Dibrom-9-dicyanomethanfluoren z.B. 0,225 g (0,583 mmol; 7,1 mol% bezogen auf das 2,5-Dibrom-3-hexylthiophen) und 42 mg (0,0775 mmol) des [1,3-Bis(-diphenylphosphino)-propan]-dichlor-Ni (II) als Katalysator zugeben und die Reaktionslösung unter Rühren 24 h Rückfluss erhitzt. Die Reaktionslösung wurde abgekühlt auf Raumtemperatur und in Aceton bzw. Methanol ausgefällt. Das abgetrennte Polymer (0,85 g = 67% Rohausbeute) wurde wieder in Chloroform (100 ml) aufgenommen und mittels ammoniakalischer EDDTA-Lösung (110 ml EDDTA + 50 ml NH₃-Lösung) 4 h ausgerührt. Die organische Phase wurde neutral gewaschen und über eine Kieselgelsäure filtriert. Die organische Phase wurde auf ca. 20 ml eingeengt und wiederholt in Methanol ausgefällt. Nach dem Trocknen im VHS bei 40° C waren noch 550 mg (43%) an Polymer vorhanden, vgl. Angaben Versuch 2 in der Tabelle).

In Fig. 1 ist ein ¹³C-NMR-Spektrum eines Poly(3-hexylthiophens) mit eingebauten 4,3 mol% des 9-Dicyanomethanfluorens dargestellt.

Die Signale bei 108 ppm im ¹³C-NMR-Spektrum lassen sich dem Kohlenstoffatom aus der CN-Gruppe definiert zuordnen. Aus diesem Grund kann man dann über das Integral genau die eingebaute Menge an dem Akzeptormolekül (Dicyanmethanfluoren) bestimmen.

### Beispiel 3

### Physikalische Charakterisierung in OFET Strukturen

Es wurden Feldeffekttransistoren (OFET) aufgebaut um zu testen, wie erfolgreich der Einbau von Dotiermolekülen (hier Akzeptor) die Eigenschaften des polymeren Halbleiters verbessert hat. Eine "bottomgate" Transistor-Konfiguration wurde angewendet, mit Silizium Gate-Elektrode, SiO₂-Isolatorschicht (Kapazität 14,6 nF/cm²) und Gold Source-Drain Elektroden. Es wurden zwei Typen von Proben - eine mit dem gereinigten Poly(3-hexylthiophen) (P3HT) als aktive Schicht und eine mit dem gereinigten Poly(3-hexylthiophen) (P3HT) mit eingebauten Dotiermolekülen. Die Polymerschichten wurden durch spin-coating auf die Transistorstrukturen in einer inerten Atmosphäre (Glove-Box) aufgebracht. Die typischen Polymerschichtdicken betragen ca. 100 nm.

Die elektrische Charakterisierung der Transistorproben wurde ebenfalls in einer Glove Box-Atmosphäre durchgeführt. Die Ausgangskennlinien der Transistoren mit den unterschiedlichen aktiven Schichten sind in Fig. 2 dargestellt.

Fig. 2a zeigt dabei Ausgangskennlinien der Transistoren mit dem gereinigten Poly(3-hexylthiophen) und

Fig. 2b Poly(3-hexylthiophen) mit 1,8 mol% fest eingebauten Akzeptormolekülen in der Hauptkette.

Nach den Ausgangskennlinien wurden die Transferkennlinien der Transistoren im Sättigungsbereich gemessen. Ein Vergleich zwischen den Ergebnissen für die beiden Transistor-Typen ist in Fig. 3 dargestellt. In diesem Plot sind die Quadratwurzeln der Sättigungsströme zwischen den Source-Drain Elektroden als Funktion der Gatespannungen aufgebracht.

Fig. 3 zeigt Transferkennlinien der Transistoren mit dem gereinigten Poly(3-hexylthiophen) und Poly (3-hexylthiophen mit 1,8 mol% fest eingebauten Akzeptormolekülen in der Hauptkette.

Aus den Transferkennlinien wurden die Sättigungsmobilitäten der Polymeren bestimmt. Die Ergebnisse für zwei unterschiedliche Transistorkanallängen sind in der Tabelle 2 zusammengefasst. Diese zeigt die Beweglichkeiten der Transistor-Proben auf Basis der Poly(3-hexylthiophene) (P3HT) des dotiermolekülhaltigen Polymers mit 1,8 mol% fest eingebauten Akzeptormolekülen in der Hauptkette. Hauptsächlich sind die nachgewiesenen Mobilitätswerte bei dem akzeptorhaltigen Polymer um eine Größenordnung erhöht im Vergleich zu dem aufgereinigten P3HT.

| Polymer | L=5 µm/W=195 mm **µ[cm²/Vs]** | L=10 µm/W=195 mm **µ[cm²/Vs]** |
|---|---|---|
| P3HT | 6,2*10⁻⁵ | 4,1*10⁻⁵ |
| P(3HT, 1,8 mol% Akzeptor) | 2,1*10⁻⁴ | 1,0*10⁻⁴ |

Eine weitere Eigenschaft der dotiermolekülhaltigen Polymeren zeigt sich hinsichtlich der Stabilität der Transistor-Transferkennlinien. In Fig. 4a und b sind drei nacheinander gemessene Transferkennlinien jeweils bei den beiden Transistor-Typen dargestellt. Wie die Figur zeigt, findet bei der Probe mit Poly(3-hexylthiophen) eine Verschiebung der Kennlinien um etwa 10 Volt statt. Die gleichartige Messprozedur führt bei dem dotiermolekülhaltigen Polymer zu keinen Schwellspannungsänderungen.

Fig. 4 zeigt dabei Schwellspannungsuntersuchungen des gereinigten Poly(3-hexylthiophens) a) und des Poly(3-hexylthiophens) mit 1,8 mol% fest eingebauten Akzeptormolekülen in der Hauptkette b).

Die Dotierung führte demnach zu einer Erhöhung der Ladungsträgerbeweglichkeiten und zur Stabilisierung der Transistorkennlinien

## Patentansprüche

1. Polymersystem mit definiert einstellbarer Ladungsträgerbeweglichkeit aus Poly(3-alkylthiophen) mit einer Ladungsträgerbeweglichkeit von größer 10⁻⁸ cm²/Vs und im Poly(3-alkylthiophen) kovalent gebundenem organischen Dotiermolekül als Akzeptor mit einem Reduktionspeakpotential von 0,2 bis -1,0 V vs. SCE und/oder Donator mit einem Oxidationspeakpotential von 0,2 bis 1,0 V vs. SCE.

2. Polymersystem nach Anspruch 1,
**dadurch gekennzeichnet, dass** das mindestens eine Dotiermolekül ein Akzeptor ausgewählt aus der Gruppe der dihalogen-substituierten Chinone, Tetrafluorbenzole und Tetracyanodimethane ist.

3. Polymersystem nach Anspruch 2,
**dadurch gekennzeichnet, dass** das Dotiermolekül ausgewählt ist aus der Gruppe der Verbindungen mit den allgemeinen Formeln I bis VII mit Hal = Cl und/oder Br.

4. Polymersystem nach einem der vorhergehenden Ansprüche,
**dadurch gekennzeichnet, dass** das Dotiermolekül ein dihalogensubstituierter Donator ist.

5. Polymersystem nach Anspruch 4,
**dadurch gekennzeichnet, dass** das Dotiermolekül eine Verbindung der allgemeinen Formel VIII mit
R = unabhängig voneinander H, verzweigter oder geradkettiger Alkyl- oder Alkoxyrest und
Hal = C1 und/oder Br
ist.

6. Polymersystem nach einem der vorhergehenden Ansprüche,
**dadurch gekennzeichnet, dass** das mindestens eine Dotiermolekül in einer Konzentration von 0,4 bis zu 20 Gew.-%, bezogen auf das Gesamtsystem, enthalten ist.

7. Polymersystem nach Anspruch 6,
**dadurch gekennzeichnet, dass** das mindestens eine Dotiermolekül in einer Konzentration von 1 bis zu 10 Gew.-%, bezogen auf das Gesamtsystem, enthalten ist.

8. Polymersystem nach einem der Ansprüche 1 bis 7,
**dadurch gekennzeichnet, dass** das halbleitende Polymer, Copolymer und/oder Polymerblend eine Ladungsträgerbeweglichkeit von größer 10⁻⁵ cm²/Vs besitzt.

9. Elektronisches Bauelement enthaltend ein Polymersystem nach einem der Ansprüche 1 bis 8.

10. Verwendung des Polymersystems nach einem der Ansprüche 1 bis 8 in elektronischen Bauelementen, insbesondere organischen Feldeffekttransistoren, polymeren Diodenstrukturen, organischen Leuchtdioden und photovoltaischen Zellen auf Basis von halbleitenden Polymeren.

## Claims

1. Polymer system with a charge carrier mobility which can be adjusted in a defined manner, made of poly(3-alkylthiophene), having a charge carrier mobility of greater than 10⁻⁸ cm²/Vs and an organic doping molecule which is covalently bonded in the poly(3-alkylthiophene) as acceptor with a reduction peak potential of 0.2 to -1.0 V vs. SCE and/or donor with an oxidation peak potential of 0.2 to 1.0 V vs. SCE.

2. Polymer system according to claim 1,
**characterised in that** the at least one doping molecule is an acceptor selected from the group of dihalogen-substituted quinones, tetrafluorobenzenes and tetracyanodimethanes.

3. Polymer system according to claim 2,
**characterised in that** the doping molecule is selected from the group of compounds with the general formulae I to VII with Hal = Cl and/or Br.

4. Polymer system according to one of the preceding claims,
**characterised in that** the doping molecule is a dihalogen-substituted donor.

5. Polymer system according to claim 4,
**characterised in that** the doping molecule is a compound of the general formula VIII with
R = independently of each other, H, branched or straight-chain alkyl- or alkoxy radical and
Hal = C1 and/ or Br.

6. Polymer system according to one of the preceding claims,
**characterised in that** the at least one doping molecule is contained in a concentration of 0.4 up to 20% by weight relative to the overall system.

7. Polymer system according to claim 6,
**characterised in that** the at least one doping molecule is contained in a concentration of 1 up to 10% by weight relative to the overall system.

8. Polymer system according to one of the claims 1 to 7,
**characterised in that** the semiconducting polymer, copolymer and/or polymer blend has a charge carrier mobility of greater than 10⁻⁵ cm²/Vs.

9. Electronic component comprising a polymer system according to one of the claims 1 to 8.

10. Use of the polymer system according to one of the claims 1 to 8 in electronic components, in particular organic field effect transistors, polymeric diode structures, organic light diodes, organic light diodes and photovoltaic cells based on semiconducting polymers.

## Revendications

1. Système polymère avec une mobilité des porteurs de charge réglable de manière définie constitué d'un poly(3-alkylthiophène) ayant une mobilité des porteurs de charge supérieure à 10⁻⁸ cm²/Vs et d'une molécule de dopage organique liée de manière covalente dans le poly(3-alkylthiophène) en tant qu'accepteur ayant un potentiel de pic de réduction de 0,2 à -1,0 V par rapport à une électrode de calomel saturé (ECS), et/ou donneur ayant un potentiel de pic d'oxydation de 0,2 à 1,0 V par rapport à une ECS.

2. Système polymère selon la revendication 1,
**caractérisé en ce que** la au moins une molécule de dopage est un accepteur choisi dans le groupe constitué des quinones substituées par un dihalogène, des tétrafluorobenzènes et des tétracyanodiméthanes.

3. Système polymère selon la revendication 2,
**caractérisé en ce que** la molécule de dopage est choisie dans le groupe constitué des combinaisons présentant les formules générales I à VII suivantes : où Hal = Cl et/ou Br.

4. Système polymère selon l'une quelconque des revendications précédentes,
**caractérisé en ce que** la molécule de dopage est un donneur substitué par un dihalogène.

5. Système polymère selon la revendication 4,
**caractérisé en ce que** la molécule de dopage est une combinaison de la formule générale VIII suivante : où R, indépendamment l'un de l'autre, = H, un alkyle ou un alcoxy ramifié ou linéaire et
Hal = Cl et/ou Br.

6. Système polymère selon l'une quelconque des revendications précédentes,
**caractérisé en ce que** la au moins une molécule de dopage est contenue dans une concentration de 0,4 à 20 % en poids par rapport à l'ensemble du système.

7. Système polymère selon la revendication 6,
**caractérisé en ce que** la au moins une molécule de dopage est contenue dans une concentration de 1 à 10 % en poids par rapport à l'ensemble du système.

8. Système polymère selon l'une quelconque des revendications 1 à 7, **caractérisé en ce que** le polymère, le copolymère et/ou le mélange polymère semi-conducteur(s) possède(nt) une mobilité des porteurs de charge supérieure à 10⁻⁵ cm²Ns.

9. Composant électronique contenant un système polymère selon l'une quelconque des revendications 1 à 8.

10. Utilisation du système polymère selon l'une quelconque des revendications 1 à 8, dans des composants électroniques, en particulier des transistors à effet de champ organiques, des structures à diodes polymères, des diodes électroluminescentes organiques et des cellules photovoltaïques à base de polymères semi-conducteurs.
